# EUROPÄISCHE PATENTSCHRIFT

(11) **EP 2 721 126 B1**
(45) Veröffentlichungstag und Bekanntmachung des Hinweises auf die Patenterteilung: **11.05.2016**
(21) Anmeldenummer: 12723386.4
(22) Anmeldetag: 25.05.2012
(51) Int. Cl.: C10M 113/12, C10M 169/02

(54) **VERWENDUNG EINES SCHMIERFETT AUF BASIS PERFLUORPOLYETHER**
USE OF A LUBRICATING GREASE COMPOSITION BASED ON PERFLUOROPOLYETHER
UTILISATION D'UNE GRAISSE LUBRIFIANTE À BASE DE PERFLUOROPOLYETHER

(30) Priorität: 17.06.2011 DE 102011104507
(43) Veröffentlichungstag der Anmeldung: 23.04.2014
(73) Patentinhaber: Klüber Lubrication München SE & Co. KG, 81379 München (DE)
(72) Erfinder: SCHWEIGKOFLER, Martin, 86316 Friedberg (DE); SCHMIDT-AMELUNXEN, Martin, 85244 Röhrmoos / Arzbach (DE)
(74) Vertreter: Hering, Hartmut
(86) Internationale Anmeldenummer: PCT/EP2012/002254
(87) Internationale Veröffentlichungsnummer: WO 2012/171611

(56) Entgegenhaltungen:
- EP-A1- 1 878 785
- US-A1- 2003 027 732
- US-A1- 2004 142 604
- US-A1- 2004 198 612
- DATABASE WPI Week 200837 Thomson Scientific, London, GB; AN 2008-F72269 XP002679863, & JP 2008 120926 A (NIPPON SEIKO KK) 29. Mai 2008 (2008-05-29)

## Beschreibung

Die Erfindung betrifft die Verwendung eines im wesentlichen verdickerfreies Schmierfett, das aus Perfluorpolyethern (PFPE) und einem kleinen Anteil einer pyrogenen Kieselsäure, sowie üblichen Additiven besteht, das Antiknarzmittel im Automobilbereich verwendet wird.

Perfluorierte Polyalkylether (PFPE) sind Polymere mit guten Schmiereigenschaften, die bei Raumtemperatur flüssig sind und niedrige Oberflächenenergien aufweisen. PFPE-Verbindungen werden in nahezu allen Industriebereichen zur Schmierung eingesetzt, z.B. in der Elektronikindustrie, der Luft- und Raumfahrt sowie in der Halbleiterindustrie. Auch werden PFPE-Verbindungen zur Schmierung von hochbelasteten Kugellagern eingesetzt.

Zum Eindicken von Schmierfetten auf PFPE-Basis wurden PTFE (Teflonpulver), BN (Bornitrid), Graphit, MoS₂, oxidische Keramikmaterialien oder organische Verdickungsmittel, wie Harnstoffe und Seifen in Konzentrationen von 20 bis 40 Massenprozent eingesetzt. Ebenso wurden Aerosile als Einzel- oder Teilverdicker in dem genannten Konzentrationsbereich eingesetzt. Derartig verdickte Schmiermittel auf PFPE-Basis weisen üblicherweise einen zu hohen Feststoffanteil auf und sind zu grobkörnig, um geräuscharm zu arbeiten.

Aus der japanischen Patentanmeldung JP 2008 120926 A1 ist eine Schmierfettzusammensetzung bekannt, die für elektronischen Fahrzeugbauteile verwendet wird, die ein Perfluorpolyether-Basisöl, als Korrosionsinhibitor 2 Gew.-% Sebacinsäure-Natriumsalz und 0,01 bis 5,0 Gew.-% hydrophiles Silica enthält.

Die US 2004/198612 A1 offenbart die Verwendung von Schmierfetten, die ein Perfluorpolyether-Basisöl enthalten, die mit PTFE verdickt werden und in elektronischen Bauteilen zur Verringerung von Geräuschen bei tiefen Temperaturen verwendet werden.

Des weiteren finden PFPE-Schmiermittel als Antiknarzmittel Anwendung, insbesondere auf Elastomer- und Texiloberflächen sowie Leder. Hier kommt es allerdings zum unerwünschten Eindringen oder Eindiffundieren des Schmiermittels in die Oberfläche der behandelten Materialien, so dass ein regelmäßigen Nachschmieren erforderlich wird.

Um die vorteilhaften Wirkungen der PFPE-Verbindungen als Schmierfette auszunutzen, war es deshalb das Ziel der vorliegenden Erfindung, ein Additiv für die Verwendung als Schmierfett bereitzustellen, das in geringsten Konzentrationen stark verdickende Eigenschaften aufweist. Damit lassen sich geräuscharme Anwendungen bedienen. Durch den konsistenten Zustand des aufgebrachten Schmierstoffes ist zudem ein regelmäßiges Nachschmieren auf poröse Werkstoff reduziert.

Durch die Zugabe von weniger als 4 Massenprozent an pyrogener Kieselsäure zu PFPE-Verbindungen werden konsistente Schmierfette erhalten. Sie weisen NLGI-Penetrationswerte von 210 bis 385 auf und gehören damit in die NLGI-Klassen von 0 bis 3. Als Additiv können sowohl hydrophile als auch hydrophobe pyrogene Kieselsäuren verwendet werden, wobei die hydrophilen pyrogenen Kieselsäuren bevorzugt werden.

Im Vergleich mit den bekannten PFPE-Schmierfetten sind die erfindungsgemäß verwendeten PFPE-Fette, die einen sehr geringen Anteil an pyrogener Kieselsäure aufweisen, sowohl in ihrem Geräuschverhalten als auch in ihrem dynamischen Verhalten den bekannten Fetten überlegen. Hervorzuheben ist auch die Transparenz dieser Schmierfette , die z.B. auf schwarzen Oberflächen optisch neutral erscheinen.

Der erreichte Oberflächenschutz der mit dem erfindungsgemäß verwendeten PFPE-Schmierfett behandelten Oberflächen ist deutlich verbessert, da gezeigt werden konnte, daß das erfindungsgemäß verwendete Fett immobilisiert wird und nicht in die Oberfläche diffundiert. Hierzu wurden Untersuchungen auf entsprechenden Elastomeren und Textiloberflächen durchgeführt, welche in Innenräumen von Automobilen verwendet werden.

Bei Verwendung von weniger als 2 Massenprozent pyrogener Kieselsäure in dem PFPE-Schmierfett sind die Schmierfette weitgehend transparent. Ein auf schwarzen Oberflächen aufgetragener dünner Schmierfilm ist daher optisch neutral und unterscheidet sich nicht von reinem PFPE, hat aber den Vorteil, daß das Schmierfett nicht in die Oberfläche des Werkstoffs eindringt, siehe Tabelle 1.

Insbesondere als Antiknarzmittel im Bereich von Türdichtungen, Türprofilen im Automobilbereich sind diese Vorteile von besonderer Bedeutung.

**Tabelle 1**

| Beispielformulierung eines erfindungsgemäß verwendeten PFPE-Schmierstoffes im Vergleich zu reinem PFPE-Öl. | | |
|---|---|---|
| Verdicker | 1,5 % Aerosil | ohne |
| PFPE | 100 cst bei 40°C | 100 cst bei 40°C |
| Aussehen | transparent | transparent |
| Verhalten auf EPDM-Material | Dünne mit Pinsel aufgetragene Schmierstoffschicht ist nach 7 Tagen unverändert. | Dünne mit Pinsel aufgetragene Ölschicht ist nach 7 Tagen weitgehend in Oberfläche eindiffundiert. |
| Antiknarzverhalten auf EPDM-Material, Klüber Haustest | pass | pass |

Ebenfalls anwendbar sind die erfindungsgemäß verwendeten Schmiermittel auf Grund der oben beschriebenen Eigenschaften in elektrischen Kontakten, Schleifringen und Schaltern. PFPE-Schmierstoffe bieten hier aufgrund ihrer außergewöhnlichen chemischen Stabilität eine sehr gute Schutz- und dauerhafte Schmierwirkung. Im Falle üblicher Verdickungsmittel auf Feststoffbasis kann der Durchgangswiderstand in solchen Bauteilen unzulässig schwanken, da elektrisch isolierende Partikel den Stromfluss behindern. Mit zunehmender Verdickerkonzentration nimmt diese Problematik zu. Der erfindungsgemäß verwendete Schmierstoff zeigt hier zwei Vorteile: Die Verdickerkonzentration ist drastisch reduziert, außerdem weist der Verdicker eine sehr geringe mittlere Partikelgröße von kleiner als 1 Mikrometer auf. Dadurch ist ein weitgehend ungehinderter Stromfluss gewährleistet, siehe Tabelle 2.

**Tabelle 2**

| Eigenschaften eines erfindungsgemäß verwendeten Schmierstoffes in Elektrokontaktanwendungen im Vergleich mit einem PTFE-verdickten Schmierstoff. | | |
|---|---|---|
| Verdicker | 2,8 % Aerosil | 21 % PTFE |
| PFPE | 100 cst bei 40°C | 100 cst bei 40°C |
| Verhalten in elektrischen Schaltkontakten (Haustest) | Keine Schwankungen Übergangswiderstand | Schwankungen Übergangswiderstand nach 100 elektrischen Schaltungen |

Die Schnelllaufeigenschaften in Wälzlagern wurden in einem SKF-ROF Prüflauf bestätigt, siehe Tabelle 3.

**Tabelle 3**

| Eigenschaften eines erfindungsgemäß verwendeten Schmierstoffes in Wälzlageranwendungen im Vergleich mit einem PTFE-verdickten Schmierstoff. | | |
|---|---|---|
| Verdicker | 3 % Aerosil | 24 % PTFE |
| PFPE | 300 cst bei 40°C | 300 cst bei 40°C |
| Aussehen | halbtransparent | weiß |
| Konsistenz | NLGI 2 | NLGI 2 |
| Geschwindigkeitsfaktor (ROF) | 670 000 (gut) | 330 000 (schlecht) |
| Laufzeit in Wälzlagern bei 200 °C | 500 h | > 500 h |
| Geräuschmessgerät FAG MGG 11 | I (geräuscharm) | IV (schlecht) |

Das erfindungsgemäß verwendete Schmierfett enthält 90 bis 99,45 Massenprozent Perfluorpolyether (PFPE) und 0,5 bis 5 Massenprozent pyrogene Kieselsäure. Der Perfluorpolyether ist eine chemische Verbindung gemäß Formel (I): R₁-(O-CF₂)ᵥ-(O-C₂F₄)_{w}-(O-C₃F₆)ₓ-(O-CFCF₃)_{y}-(O-CF₂CF(CF₃))_{z}-O-R₂ (I) wobei R₁ und R₂ identisch oder verschieden sind und ausgewählt werden aus -CF₃, -C₂F₅, oder -C₃F₇, v, w, x, y, z sind ganze Zahlen von ≥ 0 bis 500. Die pyrogene Kieselsäure ist bevorzugt eine hydrophile Kieselsäure.

Darüber hinaus kann das erfindungsgemäß verwendete Schmierfett 0,05 bis 5 Massenprozent Korrosionsschutzmittel enthalten. Das in dem Schmierfett vorhandene Korrosionsschutzmittel wird ausgewählt aus der Gruppe bestehend aus funktionalisierten PFPE-Derivaten, bevorzugt werden Carbonsäuren oder deren Metallsalze sowie PFPE-Ethoxylate.

Das erfindungsgemäß verwendete Schmierfett wird als Antiknarzmittel im Automobilbereich eingesetzt. Ebenso findet es zur Schmierung im Büro- und Elektronikbereich, insbesondere bei Kunststoffgelenken von Monitoren/Fernsehhalterungen oder Klapp-Handys Verwendung.

## Patentansprüche

1. Verwendung eines Schmierfetts enthaltend
90 bis 99,45 Massenprozent Perfluorpolyether (PFPE) und
0,5 bis 5 Massenprozent pyrogene Kieselsäure als Antiknarzmittel im Automobilbereich.

2. Verwendung nach Anspruch 1, bei der der Perfluorpolyether eine chemische Verbindung gemäß Formel (I) ist:
R₁-(O-CF₂)ᵥ-(O-C₂F₄)_{w}-(O-C₃F₆)ₓ-(O-CFCF₃)_{y}-(O-CF₂CF(CF₃))_{z}-O-R₂ (I)
wobei R₁ und R₂ identisch oder verschieden sind und ausgewählt werden aus -CF₃, -C₂F₅, oder -C₃F₇, v, w, x, y, z sind ganze Zahlen von ≥ 0 bis 500.

3. Verwendung nach Anspruch 1, bei der die pyrogene Kieselsäure eine hydrophile Kieselsäure ist.

4. Verwendung nach einem der Ansprüche 1 bis 3, bei der das Schmierfett des weiteren 0,05 bis 5 Massenprozent eines Additivs ausgewählt aus der Gruppe bestehend aus Korrosionsschutzmittel enthält.

5. Verwendung nach einem der Ansprüche 1 bis 4, wobei das Korrosionsschutzmittel ausgewählt wird aus der Gruppe bestehend aus funktionalisierten PFPE-Derivaten, Carbonsäuren oder deren Metallsalze sowie PFPE-Ethoxylate.

6. Verwendung des Schmierfetts nach einem der vorherigen Ansprüche 1 bis 5 als Antiknarzmittel in Türdichtungen und Türprofilen im Automobilbereich.

## Claims

1. Application of a lubricating grease containing
90 to 99.45 mass per cent perfluoropolyether (PFPE) and
0.5 to 5 mass per cent pyrogenic silica as anti-squeaking means in the automotive sector.

2. Application in accordance with claim 1, in which the perfluoropolyether is a chemical compound according to the formula (I):
R₁-(O-CF₂)ᵥ-(O-C₂F₄)_{w}-(O-C₃F₆)ₓ-(O-CFCF₃)_{y}-(O-CF₂CF(CF₃))_{z}-O-R₂ (I)
wherein R₁ and R₂ are identical or differ and are chosen from -CF₃, -C₂F₅, or -C₃F₇, v, w, x, y, z are whole numbers from ≥ 0 to 500.

3. Application in accordance with claim 1, in which the pyrogenic silica is hydrophilic silica.

4. Application in accordance with claims 1 to 3, in which the lubricating grease further contains 0.05 to 5 mass per cent of an additive chosen from the group consisting of corrosion inhibition agents.

5. Application in accordance with claims 1 to 4, wherein the corrosion inhibition agent is chosen from the group consisting of functionalised PFPE derivatives, carboxylic acids or their metal salts together with PFPE-ethoxylates.

6. Application of the lubricating grease in accordance with one of the preceding claims 1 to 5 as anti-squeaking means in door seals and door profiles in the automobile sector.

## Revendications

1. Utilisation d'une graisse lubrifiante contenant
90 à 99,45 pourcent en masse de perfluoropolyéther (PFPE) et
0,5 à 5 pourcent en masse d'acide silicique pyrogéné comme agent anti-craquement dans le domaine automobile.

2. Utilisation suivant la revendication 1, dans laquelle le perfluoropolyéther est un composé chimique selon la formule (I) :
R₁-(O-CF₂)ᵥ-(O-C₂F₄)_{w}-(O-C₃F₆)ₓ-(O-CFCF₃)_{y}-(O-CF₂CF(CF₃))_{z}-O-R₂ (I)
R₁ et R₂ étant identiques ou différents et sélectionnés parmi -CF₃, -C₂F₅, ou -C₃F₇, v, w, x , y , z étant des nombres entiers de ≥ 0 à 500.

3. Utilisation suivant la revendication 1, dans laquelle l'acide silicique pyrogéné est un acide silicique hydrophile.

4. Utilisation suivant une des revendications 1 à 3, dans laquelle la graisse lubrifiante contient, en outre, 0,05 à 5 pourcent en masse d'un additif sélectionné parmi le groupe constitué d'agents anticorrosifs.

5. Utilisation suivant une des revendications 1 à 4, dans laquelle l'agent anticorrosif est sélectionné parmi le groupe constitué de dérivés fonctionnalisés de PFPE, d'acides carboxiliques ou de leurs sels métalliques, ainsi que d'éthoxylates de PFPE.

6. Utilisation de la graisse lubrifiante suivant une des revendications précédentes 1 à 5 comme agent anti-craquement dans des joints et profilés de portières dans le domaine de l'automobile.
